# EUROPÄISCHE PATENTSCHRIFT

(11) **EP 1 172 477 B1**
(45) Veröffentlichungstag und Bekanntmachung des Hinweises auf die Patenterteilung: **08.09.2004**
(21) Anmeldenummer: 01114533.1
(22) Anmeldetag: 16.06.2001
(51) Int. Cl.: D21C 9/00, D21H 11/20, D21H 17/70

(54) **Verfahren sowie Vorrichtung zum Beladen von Fasern mit Calciumcarbonat**
Process and apparatus for loading fibers with calcium carbonate
Procédé et dispositif pour le chargement de fibres avec carbonate de calcium

(30) Priorität: 13.07.2000 DE 10033978
(43) Veröffentlichungstag der Anmeldung: 16.01.2002
(73) Patentinhaber: Voith Paper Patent GmbH, 89522 Heidenheim (DE)
(72) Erfinder: Rheims, Jörg, Dr., 89518 Heidenheim (DE); Dölle, Klaus, Menasha, WI 54952 (US); Heise, Oliver, Menasha, WI 54952 (US); Witek, Werner, Appleton, WI 54911 (US)

(56) Entgegenhaltungen:
- EP-A- 0 457 235
- EP-A- 0 791 685
- EP-A- 0 969 141
- WO-A-97/01670
- US-A- 5 096 539
- US-A- 5 223 090

## Beschreibung

Die Erfindung betrifft ein Verfahren zum Beladen von in einer Faserstoffsuspension enthaltenen Fasern mit Calciumcarbonat durch eine chemische Reaktion. Sie betrifft ferner eine Vorrichtung der im Oberbegriff des Anspruchs 14 angegebenen Art.

Faserstoffsuspensionen der eingangs genannten Art dienen insbesondere der Papier- und/oder Kartonherstellung. Der insbesondere auch aus ökonomischen und ökologischen Gründen erforderliche schonende Umgang mit Rohstoffresourcen äußert sich bei der Papierherstellung in zunehmend niedrigeren Flächengewichten der Papierbahn sowie im teilweisen Ersatz des Faserstoffes durch Füllstoffe. Werden kostengünstigere Rohstoffe eingesetzt, so soll die Papierqualität zumindest beibehalten werden. Hierbei spielen unter anderem die Festigkeit, die optischen Eigenschaften sowie die Verarbeitbarkeit des Endproduktes eine entscheidende Rolle.

Die europäische Patentanmeldung EP 0 791 685 A2 offenbart ein Verfahren zum Aufbringen von Füllstoffen in eine Zellstofffaserpulpe mittels eines einzigen im Batch-Verfahren betriebenen Reaktors. Der Reaktor wird dabei mittels einer Kontrolleinheit gesteuert/geregelt.

Die PCT-Anmeldung WO 97/01670 A1 offenbart einen Füllstoff für die Papierherstellung und ein Verfahren zur Herstellung dieses Füllstoffs. Das Herstellungsverfahren ist wiederum als ein im einem einzigen Reaktor ablaufendes Batch-Verfahren ausgebildet, wobei der Reaktionsfortschritt durch Messung des pH-Werts und der Konsistenz der Faserstoffsuspension überwacht wird.

Die europäische Patentanmeldung EP 0 969 141 A1 offenbart ein Verfahren zur Erzeugung von satiniertem Papier mit einer Stoffaufbereitung, einer Papierbildung und einem Satinageprozess. In der Stoffaufbereitung wird dabei eine Faserbeladung durchgeführt, bei der Stoffe in der Papierfasern hineintransportiert werden, die geeignet sind, das Volumen der Fasern in ihrer Quererstreckung zu vergrößern, indem sie sich ausdehnende Feststoffschichten aufbauen und dass im Satinageprozess ein Druck von mindestens 30 N/mm² angewendet wird.

Ziel der Erfindung ist es, das Verfahren sowie die Vorrichtung der eingangs genannten Art insbesondere im Hinblick auf ein möglichst optimales Reaktionsgleichgewicht, eine möglichst optimale Reaktionsgeschwindigkeit und eine möglichst optimale Flexibilität der Produktionsleistung weiterzubilden.

Hinsichtlich des Verfahrens wird diese Aufgabe erfindungsgemäß dadurch gelöst, daß die so behandelte Faserstoffsuspension in mehreren Reaktoren mit einem weiteren, reines Kohlendioxid oder Kohlendioxid enthaltenden Medium beaufschlagt wird und daß die Faserstoffsuspension eine regelbare Stoffdichte (Konsistenz) von etwa 15% bis etwa 40% vorzugsweise von etwa 20% bis etwa 25%, aufweist. Bei Zusetzung eines Calciumoxid und/oder Calciumhydroxid enthaltenen Mediums an die Faserstoffsuspension läuft eine chemische Reaktion mit exothermer Eigenschaft ab, wobei das Calciumhydroxid vorzugsweise in flüssiger Form (Kalkmilch) zugesetzt wird. Dies bedeutet, daß nicht unbedingt das möglicherweise in bzw. an den Faserstoffen der Faserstoffsuspension ein- bzw. angelagerte Wasser zum Start und Ablauf der chemischen Reaktion notwendig ist.

Aufgrund dieser Ausbildung wird der dem Beladen zugrundeliegende chemische Prozeß in mehrere kleine Prozesse aufgeteilt, wodurch ein optimales Reaktionsgleichgewicht, eine optimale Reaktionsgeschwindigkeit sowie eine optimale Flexibilität der Produktionsleistung erzielt wird. Dies ermöglicht eine gezielte und optimale Prüfung von Teilreaktionen, eine Zu- und/oder Abschaltung von Teilreaktoren und eine Variation der Betriebsparameter in den Teilreaktoren.

Bei dem Beladen der Fasern wird Calciumcarbonat an die benetzten Faseroberflächen eingelagert, indem dem feuchten Fasermaterial Calciumoxid und/oder Calciumhydroxid zugesetzt wird, wobei zumindest ein Teil davon sich mit dem Wasser der Faserstoffmenge assoziieren kann. Das so behandelte Fasermaterial wird dann mit dem reinen Kohlendioxid oder mit dem Kohlendioxid enthaltenden Medium beaufschlagt.

Dabei kann der Begriff "benetzte Faseroberflächen" alle benetzten Oberflächen der einzelnen Fasern umfassen. Damit ist insbesondere auch der Fall mit erfaßt, bei dem die Fasern sowohl an ihrer Außenfläche als auch in ihrem Innern (Lumen) mit Calciumcarbonat beladen werden.

Demnach werden die Fasern mit dem Füllstoff Calciumcarbonat beladen, wobei die Anlagerung an die benetzten Faseroberflächen durch einen sog. "Fiber Loading ™" -Prozeß erfolgt, wie er als solcher in der US-A-5,223,090 beschrieben ist. In diesem "Fiber Loading™"-Prozeß reagiert das Kohlendioxid mit dem Calciumhydroxid zu Wasser und Calciumcarbonat.

Bei einer zweckmäßigen Ausgestaltung des erfindungsgemäßen Verfahrens ist zumindest ein Teil der Reaktoren in Reihe geschaltet. Aus einem großen Reaktionsvolumen werden mehrere kleinere Reaktionsvolumina geschaffen, wodurch die Reaktionsgeschwindigkeit erhöht wird und entsprechend die Kontaktflächen der Reaktanden vergrößert werden. Weiterhin kann in vorteilhafter Weise sowohl (Kristallisations-)Prozeß gezielt beeinflußt werden als auch die Parameter für einen optimalen Reaktionsverlauf angepaßt werden.

Bei einer weiteren vorteilhaften Ausgestaltung ist zumindest ein Teil der Reaktoren parallel geschaltet. Damit ergibt sich außer den bereits genannten Vorteilen eine optimale Anpassungsmöglichkeit der Produktionsleistung.

Von Vorteil ist auch, wenn in parallel geschalteten Reaktoren Calciumcarbonat mit verschiedenen Kristalltypen hergestellt und vorzugsweise nach Abschluß des jeweiligen Herstellungsprozesses zusammengemischt wird. Dadurch wird eine optimale Zusammensetzung des Produkts ermöglicht.

In bestimmten Fällen ist auch eine Kombination aus einer Reihen- und einer Parallelschaltung der Reaktoren von Vorteil. Dabei kann der Parallel-Anteil auf den erforderlichen Produktionsbereich abgestimmt werden. r

Weitere vorteilhafte Ausgestaltungen des erfindungsgemäßen Verfahrens sind in den Unteransprüchen angegeben.

Im übrigen kann bei dem Beladen der Fasern mit Calciumcarbonat so vorgegangen werden, wie dies in der US-A-5,223,090 beschrieben ist. Der Inhalt dieser Druckschrift wird hiermit durch Bezugnahme in die vorliegende Anmeldung mit aufgenommen.

Die erfindungsgemäße Vorrichtung ist entsprechend dadurch gekennzeichnet, daß sie mehrere Reaktoren umfaßt, in denen die mit Calciumoxid und/oder Calciumhydroxid versetzte Faserstoffsuspension mit reinem Kohlendioxid oder mit einem Kohlendioxid enthaltenden Medium beaufschlagbar ist.

Vorteilhafte Ausführungsformen der erfindungsgemäßen Vorrichtung sind in den Unteransprüchen angegeben.

Die Erfindung wird im folgenden anhand eines Ausführungsbeispiels unter Bezugnahme auf die Zeichnung näher erläutert.

Die einzige Figur der Zeichnung zeigt in schematischer Darstellung eine rein beispielhafte Ausführungsform einer Vorrichtung 10 zum Beladen von in einer Faserstoffsuspension enthaltenen Fasern mit Calciumcarbonat (CaCO₃). Entsprechend dient diese Vorrichtung 10 der Anlagerung von Calciumcarbonat an die benetzten Faseroberflächen des Fasermaterials. Dabei kann dieses Beladen der Fasern insbesondere entsprechend dem zuvor genannten "Fiber Loading™"-Prozeß erfolgen.

Die Vorrichtung 10 umfaßt mehrere Reaktoren 12ᵢ, in der die mit Calciumoxid (CaO) und/oder Calciumhydroxid (Ca(OH)₂) versetzte Faserstoffsuspension mit reinem Kohlendioxid (CO₂) oder mit einem Kohlendioxid (CO₂) enthaltenden Medium beaufschlagbar ist. Dabei können die Reaktoren 12ᵢ in Reihe und/oder parallel geschaltet sein. Es ist somit eine Reihenschaltung, eine Parallelschaltung oder eine Kombination aus einer solchen Reihen- und Parallelschaltung der Beaktoren 12ᵢ möglich. Auch wird in parallel geschalteten Reaktoren die Herstellung von Calciumcarbonat mit verschiedenen Kristalltypen und das Zusammenmischung vorzugsweise nach Abschluß des jeweiligen Herstellungsprozesses ermöglicht.

Vor und/oder nach und/oder in der Gruppe von Reaktoren 12ᵢ kann jeweils ein Fluffer 14 vorgesehen sein, in dem das Fasermaterial der Faserstoffsuspension mit dem Ziel gespalten wird, die spezifische Oberfläche des Fasermaterials derart zu vergrößern, daß die Zugänglichkeit für die Edukte an die Fasermaterialoberfläche optimiert wird. Dadurch ergibt sich eine weitergehende Verbesserung der Homogenisierung und der "Fiber Loading ™"-Prozeß wird entsprechend optimiert.

Bei dem vorliegenden Ausführungsbeispiel ist der erste Fluffer 14 zwischen einem Refiner 16 und wenigstens einem Reaktor 12ᵢ vorgesehen. Alternativ oder zusätzlich ist es beispielsweise auch möglich, einen solchen Fluffer 14 zwischen dem wenigstens einen Reaktor 12ᵢ und einem Tank 18 vorzusehen. Beim vorliegenden Ausführungsbeispiel folgt auf den Tank 18 wieder ein Refiner 20, wonach es zur Papiermaschine PM geht.

Über eine Druckminderungseinrichtung 38 kann das entsprechend vorbehandelte Fasermaterial 26 dann kontinuierlich oder diskontinuierlich einem oder mehreren der weiteren Aufbereitung dienenden Stoffaufläufen der betreffenden Papiermaschine 40 zugeführt werden. Die Druckminderungseinrichtung 38 kann beispielsweise ein Ventil, insbesondere Drehventil, eine Zellradschnecke, eine sektionierte Schleuse, einen Tank, eine Entspannungsvorrichtung, z.B. eine Düse oder Turbine, und/oder dergleichen umfassen.

Auch die weiteren in der Figur noch enthaltenen Angaben sind rein beispielhaft.

Beispielsweise mittels dieser Vorrichtung 10 kann somit eine Anlagerung von Calciumcarbonat (CaCO₃) an die benetzten Faseroberflächen des Fasermaterials erfolgen, wobei dieses Beladen der Fasern insbesondere wieder entsprechend dem zuvor genannten "Fiber Loading™"-Prozeß erfolgen kann.

Dabei kann dem Fasermaterial das Calciumoxid und/oder Calciumhydroxid (gelöschter Kalk) enthaltende Medium insbesondere so zugesetzt werden, daß zumindest ein Teil davon sich mit dem im Fasermaterial, d.h. zwischen den Fasern, in den Hohlfasern und in deren Wänden, vorhandenen Wasser assoziieren kann, wobei sich die folgende chemische Reaktion einstellt:

In einem jeweiligen Reaktor wird das Fasermaterial dann derart mit Kohlendioxid (CO₂) beaufschlagt, daß Calciumcarbonat (CaCO₃) an die benetzten Faseroberflächen weitestgehend angelagert wird. Dabei stellt sich die folgende chemische Reaktion ein:

Unabhängig von der jeweiligen Art der betreffenden Vorrichtung sind hinsichtlich einer weiteren Optimierung des Beladungsvorgangs einzeln oder in beliebiger Kombination auch die folgenden Maßnahmen oder Merkmale von Vorteil:

Zur Überwachung und/oder Regelung der chemischen Reaktion kann der pH-Wert der Faserstoffsuspension gemessen werden. Dabei ist der pH-Wert vorzugsweise in einem Bereich von etwa 5,5 bis etwa 10,5 einstellbar.

Der Aschegehalt der Faserstoffsuspension ist beispielsweise in einem Bereich von etwa 1% bis etwa 70% regelbar.

Das Kohlendioxid kann insbesondere gasförmig zugeführt werden. Die Temperatur des zugeführten Kohlendioxids ist zweckmäßigerweise in einem Bereich von etwa -10° bis etwa 250°C einstellbar.

Es ist beispielsweise eine Druckregelung im Bereich von 0,1 bar bis 20 bar möglich.

Als Indikatoren für die Regelung der chemischen Reaktion können beispielsweise optische Eigenschaften, beispielsweise Weisse (Brightness), Helligkeit, Opazität, Farbort, Lichtstreuungskoeffizient, herangezogen werden.

Grundsätzlich ist es auch möglich, bei der Regelung der chemischen Reaktion als Regelgröße den pH-Wert, den Ascheanteil und/oder den Anteil an Calciumcarbonat (CaCO₃) heranzuziehen.

In den in der Figur 1 mit "VD" bezeichneten Bereichen ist beispielsweise auch eine Verdünnung (H₂O) möglich.

Auch die im folgenden genannten Maßnahmen oder Merkmale können, einzeln oder in beliebiger Kombination, einer weiteren Optimierung des Faserladeprozesses dienen:
Zufuhr von Pulp:
   - Volumen und Massenstrom regelbar
   - Temperatur regelbar in einem Bereich von etwa 5°C bis etwa 95°C
   - pH-Wert regelbar von etwa 10 bis etwa 13.
Calciumcarbonat (CaCO) im Reaktor:
   - Kristalltypen: romboedrisch, skalenoedrisch, rosettenartig, sphärisch, nadelförmig, prismenförmig, aragonitisch, plättförmig, GCC und ähnliche
   - Reaktion unter etwa 0,1 bis etwa 20 bar
   - Temperatur von etwa -10° bis etwa 250°C
   - Verweilzeit von etwa 1 Minute bis etwa 1 Stunde
Fluffing:
   - dient der Vergrößerung der spezifischen Oberfläche
   - einsetzbar vor und/oder nach und/oder in einem jeweiligen Reaktor bzw. den Reaktoren
   - Spaltweite von etwa 0,1 bis etwa 100 mm, vorzugsweise einstellbar
   - Energieeintrag in einen Bereich von etwa 5 kWh/t bis etwa 200 kWh/t
Refining:
   - vor und/oder nach und/oder in einem jeweiligen Reaktor bzw. den Reaktoren bzw. dem "Fiber Loading™"-Prozeß
Druckbehälter oder Reaktor (*) / Verweilpulper nach Reaktor (**):
   - (*) Kristalltypen: romboedrisch, skalenoedrisch, rosettenartig, sphärisch, nadelförmig, prismenförmig, aragonitisch, plättförmig, GCC und ähnliche
   - (*) Reaktion unter etwa 0,1 bis etwa 20 bar
   - (**) Temperatur in einem Bereich von etwa -10° bis etwa 250°C
   - (*) pH-Wert von etwa 5,5 bis etwa 10,5 regelbar
   - (**) Stoffdichte etwa 0,1% bis etwa 15%
   - (**) CO₂-Zugabe
   - (**) Verweilzeit
CaCO₃-Anteil am Pulp:
   - Bei einem zugrundeliegenden Massenanteil von etwa 1 % bis etwa 70 % des Füllstoffs, etwa 1 % bis etwa 60 % an den Fasern angelagerter Füllstoff, der Rest freies FLPCC in der Suspension.

### Bezugszeichenliste

- 10: Vorrichtung zum Beladen von Fasern
- 12ᵢ: Reaktor
- 14: Fluffer
- 16: Refiner
- 18: Tank
- 20: Refiner

## Patentansprüche

1. Verfahren zum Beladen von in einer Faserstoffsuspension enthaltenen Fasern mit Calciumcarbonat durch eine chemische Reaktion,
wobei der Faserstoffsuspension ein Calciumoxid und/oder Calciumhydroxid enthaltendes Medium zugesetzt wird,
**dadurch gekennzeichnet,**
**daß** die so behandelte Faserstoffsuspension in mehreren Reaktoren (12ᵢ) mit einem weiteren, reines Kohlendioxid oder Kohlendioxid enthaltenden Medium beaufschlagt wird und
**daß** die Faserstoffsuspension eine regelbare Stoffdichte (Konsistenz) von etwa 15 % bis etwa 40 %, vorzugsweise von etwa 20 % bis etwa 25 %, aufweist.

2. Verfahren nach Anspruch 1,
**dadurch gekennzeichnet,**
**daß** zumindest ein Teil der Reaktoren (12ᵢ) in Reihe geschaltet ist.

3. Verfahren nach Anspruch 1 oder 2,
**dadurch gekennzeichnet,**
**daß** zumindest ein Teil der Reaktoren (12ᵢ) parallel geschaltet ist.

4. Verfahren nach einem der vorhergehenden Ansprüche,
**dadurch gekennzeichnet,**
**daß** eine Kombination aus einer Reihen- und einer Parallelschaltung der Reaktoren (12ᵢ) vorgesehen ist.

5. Verfahren nach Anspruch 3 oder 4,
**dadurch gekennzeichnet,**
**daß** in parallel geschalteten Reaktoren (12ᵢ) Calciumcarbonat (CaCO) mit verschiedenen Kristalltypen hergestellt und vorzugsweise nach Abschluß des jeweiligen Herstellungsprozesses zusammengemischt wird.

6. Verfahren nach einem der vorhergehenden Ansprüche,
**dadurch gekennzeichnet,**
**daß** zur Überwachung und/oder Regelung der chemischen Reaktion der pH-Wert der Faserstoffsuspension gemessen wird und daß dieser pH-Wert in einem Bereich von etwa 5,5 bis etwa 10,5 einstellbar ist.

7. Verfahren nach einem der vorhergehenden Ansprüche,
**dadurch gekennzeichnet,**
**daß** der Aschegehalt der Faserstoffsuspension in einem Bereich von etwa 1 % bis etwa 70 % regelbar ist.

8. Verfahren nach einem der vorhergehenden Ansprüche,
**dadurch gekennzeichnet,**
**daß** das Kohlendioxid gasförmig zugeführt wird.

9. Verfahren nach einem der vorhergehenden Ansprüche,
**dadurch gekennzeichnet,**
**daß** die Temperatur des zugeführten Kohlendioxids in einem Bereich von etwa -20° bis etwa 100° C einstellbar ist.

10. Verfahren nach einem der vorhergehenden Ansprüche,
**dadurch gekennzeichnet,**
**daß** die Weisse als Indikator für die Regelung der chemischen Reaktion herangezogen wird.

11. Verfahren nach einem der vorhergehenden Ansprüche,
**dadurch gekennzeichnet,**
**daß** der pH-Wert, der Ascheanteil und/oder der Anteil an Calciumcarbonat als Regelgröße bei der Regelung der chemischen Reaktion herangezogen wird.

12. Verfahren nach einem der vorhergehenden Ansprüche,
**gekennzeichnet durch**
wenigstens einen der folgenden Schritte:
- Prüfung von Teilreaktionen
- Zu- und/oder Abschaltung von Teilreaktoren
- Variationen der Betriebsparameter in den Teilreaktoren

13. Verfahren nach einem der vorhergehenden Ansprüche,
**dadurch gekennzeichnet,**
**daß** eine Druckregelung im Bereich von etwa 0,1 bar bis etwa 20 bar vorgesehen ist.

14. Vorrichtung (10) zum Beladen von in einer Faserstoffsuspension enthaltenen Fasern mit Calciumcarbonat durch eine chemische Reaktion, insbesondere zur Durchführung des Verfahrens nach einem der hervorgehenden Ansprüche,
**dadurch gekennzeichnet,**
**daß** sie mehrere Reaktoren (12ᵢ) umfaßt, in denen die mit Calciumoxid und/oder Calciumhydroxid versetzte Faserstoffsuspension mit reinem Kohlendioxid oder mit einem Kohlendioxid enthaltenden Medium beaufschlagbar ist.

15. Vorrichtung nach Anspruch 14,
**dadurch gekennzeichnet,**
**daß** zumindest ein Teil der Reaktoren (12ᵢ) in Reihe geschaltet ist.

16. Vorrichtung nach Anspruch 14 oder 15,
**dadurch gekennzeichnet,**
**daß** zumindest ein Teil der Reaktoren (12ᵢ) parallel geschaltet ist.

17. Vorrichtung nach einem der Ansprüche 14 bis 16,
**dadurch gekennzeichnet,**
**daß** eine Kombination aus einer Reihen- und einer Parallelschaltung der Reaktoren (12ᵢ) vorgesehen ist.

## Claims

1. Process for loading fibres contained in a fibre suspension with calcium carbonate by a chemical reaction, a medium containing calcium oxide and/or calcium hydroxide being added to the fibre suspension, **characterized in that** the fibre suspension thus treated is brought into contact, in a plurality of reactors (12ᵢ), with pure carbon dioxide or with a further medium containing carbon dioxide, and that the fibre suspension has a consistency of from about 15% to about 40%, preferably from about 20% to about 25%.

2. Process according to Claim 1, **characterized in that** at least some of the reactors (12ᵢ) are connected in series.

3. Process according to Claim 1 or 2, **characterized in that** at least some of the reactors (12ᵢ) are connected in parallel.

4. Process according to any of the preceding claims, **characterized in that** a combination of series connection and parallel connection of the reactors (12ᵢ) is provided.

5. Process according to Claim 3 or 4, **characterized in that** calcium carbonate (CaCO₃) of different crystal types is prepared in the reactors (12ᵢ) connected in parallel and said crystal types are preferably mixed together after the end of the respective preparation process.

6. Process according to any of the preceding claims, **characterized in that** the pH of the fibre suspension is measured for monitoring and/or regulating the chemical reaction, and that this pH is adjustable in a range from about 5.5 to about 10.5.

7. Process according to any of the preceding claims, **characterized in that** the ash content of the fibre suspension can be regulated in a range from about 1% to about 70%.

8. Process according to any of the preceding claims, **characterized in that** the carbon dioxide is fed in in gaseous form.

9. Process according to any of the preceding claims, **characterized in that** the temperature of the carbon dioxide fed in is adjustable in a range from about -20° to about 100°C.

10. Process according to any of the preceding claims, **characterized in that** the whiteness is used as an indicator for the regulation of the chemical reaction.

11. Process according to any of the preceding claims, **characterized in that** the pH, the ash content and/or the content of calcium carbonate are used as a control variable in the regulation of the chemical reaction.

12. Process according to any of the preceding claims, **characterized by** at least one of the following steps:
- testing of partial reactions
- switching of partial reactors on and/or off
- variation of the operating parameters in the partial reactors.

13. Process according to any of the preceding claims, **characterized in that** a pressure regulation in the range from about 0.1 bar to about 20 bar is provided.

14. Apparatus (10) for loading fibres contained in a fibre suspension with calcium carbonate by a chemical reaction, in particular by carrying out the process according to any of the preceding claims, **characterized in that** it comprises a plurality of reactors (12ᵢ) in which the fibre suspension to which calcium oxide and/or calcium hydroxide have been added can be brought into contact with pure carbon dioxide or with a medium containing carbon dioxide.

15. Apparatus according to Claim 14, **characterized in that** at least some of the reactors (12ᵢ) are connected in series.

16. Apparatus according to Claim 14 or 15, **characterized in that** at least some of the reactors (12ᵢ) are connected in parallel.

17. Apparatus according to any of Claims 14 to 16, **characterized in that** a combination of series connection and parallel connection of the reactors (12ᵢ) is provided.

## Revendications

1. Procédé pour charger en carbonate de calcium, par une réaction chimique, des fibres contenues dans une suspension de matière fibreuse,
dans lequel un fluide qui contient de l'oxyde de calcium et/ou de l'hydroxyde de calcium est ajouté à la suspension de matière fibreuse,
**caractérisé en ce que**
la suspension de matière fibreuse ainsi traitée reçoit dans plusieurs réacteurs (12ᵢ) du dioxyde de carbone pur ou un autre fluide qui contient du dioxyde de carbone et **en ce que**
la suspension de matière fibreuse présente une densité (consistance) régulable de matière d'environ 15% à environ 40% et de préférence d'environ 20% à environ 25%.

2. Procédé selon la revendication 1, **caractérisé en ce qu'**au moins une partie des réacteurs (12ᵢ) est raccordée en série.

3. Procédé selon la revendication 1 ou 2, **caractérisé en ce qu'**au moins une partie des réacteurs (12ᵢ) est raccordée en parallèle.

4. Procédé selon l'une des revendications précédentes, **caractérisé en ce qu'**il prévoit une combinaison d'un raccordement en série et d'un raccordement en parallèle des réacteurs (12ᵢ).

5. Procédé selon la revendication 3 ou 4, **caractérisé en ce que** dans les réacteurs (12ᵢ) raccordés en parallèle, on prépare du carbonate de calcium (CaCO₃) qui présente différents types de cristaux qui sont de préférence mélangés ensemble après la fin de l'opération de préparation concernée.

6. Procédé selon l'une des revendications précédentes, **caractérisé en ce que** pour la surveillance et/ou la régulation de la réaction chimique, on mesure la valeur du pH de la suspension de matière fibreuse, cette valeur du pH étant réglée dans une plage d'environ 5,5 à environ 10,5.

7. Procédé selon l'une des revendications précédentes, **caractérisé en ce que** la teneur en cendres de la suspension de matière fibreuse est réglée dans une plage d'environ 1% à environ 70%.

8. Procédé selon l'une des revendications précédentes, **caractérisé en ce que** le dioxyde de carbone est apporté sous forme gazeuse.

9. Procédé selon l'une des revendications précédentes, **caractérisé en ce que** la température du dioxyde de carbone apporté est réglée dans une plage d'environ -20° à environ 100° C.

10. Procédé selon l'une des revendications précédentes, **caractérisé en ce qu'**il utilise la luminosité comme indicateur pour la régulation de la réaction chimique.

11. Procédé selon l'une des revendications précédentes, **caractérisé en ce que** la valeur du pH, la teneur en cendres et/ou la teneur en carbonate de calcium sont utilisées comme grandeurs de réglage pour la régulation de la réaction chimique.

12. Procédé selon l'une des revendications précédentes, **caractérisé par** au moins l'une des étapes suivantes:
- surveillance de réactions partielles
- branchement et/ou débranchement de réacteurs partiels et
- variation des paramètres de fonctionnement des réacteurs partiels.

13. Procédé selon l'une des revendications précédentes, **caractérisé en ce qu'**il prévoit une régulation de pression dans la plage d'environ 0,1 bar à environ 20 bars.

14. Dispositif (10) pour le chargement en carbonate de calcium, par une réaction chimique, de fibres contenues dans une suspension de matière fibreuse, en particulier en vue de la mise en oeuvre du procédé selon l'une des revendications précédentes, **caractérisé en ce qu'**il comprend plusieurs réacteurs (12ᵢ) dans lesquels la suspension de matière fibreuse qui a réagi avec l'oxyde de calcium et/ou l'hydroxyde de calcium reçoit du dioxyde de carbone pur ou un fluide qui contient du dioxyde de carbone.

15. Dispositif selon la revendication 14, **caractérisé en ce qu'**au moins une partie des réacteurs (12ᵢ) est raccordée en série.

16. Dispositif selon les revendications 14 ou 15, **caractérisé en ce qu'**au moins une partie des réacteurs (12ᵢ) est raccordée en parallèle.

17. Dispositif selon l'une des revendications 14 à 16, **caractérisé en ce qu'**il prévoit une combinaison d'un raccordement en série et d'un raccordement en parallèle des réacteurs (12ᵢ).
